# FASCICULE DE BREVET EUROPEEN

(11) **EP 0 295 980 B1**
(45) Date de publication et mention de la délivrance du brevet: **18.12.1991**
(21) Numéro de dépôt: 88401251.9
(22) Date de dépôt: 24.05.1988
(51) Int. Cl.: C23C 22/08, C23C 22/84

(54) **Procédé pour la coloration de surfaces métalliques en zinc, zinguées et en alliage de ce métal**
Verfahren zum Färben von Metalloberflächen aus Zink, aus Zinklegierungen oder von mit Zink plattierten Oberflächen
Process for colouring metal surfaces of zinc or zinc alloys or of zinc plated surfaces

(30) Priorité: 25.05.1987 FR 8707346
(43) Date de publication de la demande: 21.12.1988
(73) Titulaire: SOCIETE CIVILE DE RECHERCHE D.B.B., F-40100 Dax (FR)
(72) Inventeur: Baziard Yves, 31400 Toulouse (FR); Brun Robert, 64290 Aubertin-Gan (FR); Puyoo Duprat Annette, 40100 Dax (FR)
(74) Mandataire: Madeuf, René Louis

(56) Documents cités:
- EP-A- 0 083 263
- FR-A- 2 378 828
- US-A- 2 086 712
- PATENT ABSTRACTS OF JAPAN, vol. 11, no. 85 (C-410)(2532), 14 mars 1987; & JP-A-61 238 979 (KOBE STEEL LTD) 24-10-1986

## Description

La présente invention concerne un procédé de coloration de surfaces métalliques en zinc, ou de métaux recouverts de zinc (pièces galvanisées, électrozinguées, etc.). Les couleurs obtenues appartiennent à tout le spectre visible.

On connaît depuis longtemps des procédés de coloration du zinc permettant d'obtenir plusieurs couleurs, parmi lesquelles le noir et le brun sont les plus courantes. La plupart des techniques connues sont aujourd'hui abandonnées car elles sont inadaptées à une industrialisation rentable. En réalité, selon C. BARNES, ― The Coloration of Metals, Rev. Prog. Coloration, Vol. 14, p. 127 (1984) ― les techniques qui permettent de colorer le zinc concernent les objets galvanisés ou électrozingués. Ces techniques de coloration sont en général employées afin d'accroître la résistance à la corrosion du zinc; elles apparaissent alors plutôt comme des techniques de protection anticorrosion, l'apport de la couleur n'étant pas initialement le but recherché.

On peut citer ainsi les variations réalisées à partir du procédé CRONACK ― ANDERSON, Proc. Am. Electroplater's Soc. Bow, 6 (1943) et ROPERT, Metal Finishing Journal, 14, N° 165, p. 285 (1968) qui, par chromatation, permettent de former à la surface du zinc une couche pouvant prendre, selon le cas, les couleurs jaune, verte, bronze ou noire.

Il est aussi possible de former à la surface du zinc un film de couleur bleu clair, résultant d'interférences optiques, avec une technique de chromatation aux propriétés anticorrosives moindres que celles du procédé CRONACK. Ce procédé ne convient cependant que pour l'identification par la couleur d'objets ainsi traités, car ce film a une durée de vie relativement courte.

Un procédé bien connu et utilisé actuellement en dépit de son coût élevé et de sa toxicité est celui utilisant la chromatation noire aux sels d'argent. On commence à lui préférer des procédés dont le plus important est basé sur l'action des sels de chrome trivalent ― BARNES, WARD and CARTER, Inst. Metal Finishing Annuel Technical Conference (May 1982) ― et qui colorent le zinc d'irisations bleues ou jaunes.

La couleur grise est obtenue par phosphatation.

Enfin, le zinc peut être coloré en noir verdâtre, par anodisation dans une solution contenant des acides fluorhydrique, chromique et phosphorique, mais ce procédé est peut utilisé en raison des tensions élevées nécessaires pour former une couche de conversion à la surface du métal.

Le procédé selon EP-A-0083263 consiste à réaliser un précipité noir sur la face de zinc d'une pièce en la soumettant à l'action d'une solution aqueuse contenant des ions cuivriques, zinc, nickel et des ions orthophosphoriques. Ce document met en oeuvre un procédé de phosphatation du zinc et de cémentation des ions cuivriques par le zinc conduisant à la formation d'une couche de conversion noire à la surface du zinc.

On s'aperçoit ainsi qu'aucun de ces traitements de surface ne présente simultanément les avantages suivants:
― protection contre la corrosion
― variété des couleurs
― facilité de mise en oeuvre
― pas de toxicité
― faible coût.

La présente invention permet d'obtenir les avantages ci-dessus.

Conformément à l'invention, le procédé pour la coloration de pièces en zinc, zinguées et en alliage de ce métal, dans lequel on soumet la pièce à l'action d'une solution aqueuse acide pour rendre la surface de la pièce poreuse sur une épaisseur qui est une fraction de l'épaisseur de zinc qu'elle comporte est caractérisé en ce qu'on fait adsorber un colorant d'une solution aqueuse de coloration par la couche poreuse, puis en ce qu'on fait adsorber par la pièce au moins une matière d'étanchéification.

Diverses autres caractéristiques de l'invention ressortent d'ailleurs des sous-revendications ainsi que de la description détaillée qui suit.

Dans ce qui suit, il est indiqué que le procédé concerne la coloration de pièces en zinc. Il est précisé qu'il s'agit de pièces en zinc massives, par exemple de pièces fabriquées à partir de tôles ou de pièces recouvertes de zinc par un procédé quelconque connu, par exemple par galvanisation à chaud de pièces en un autre métal, notamment de pièces en métaux ferreux, l'épaisseur de zinc résultant de la galvanisation à chaud étant de l'ordre de 14 microns.

Des pièces électrozinguées sont incluses de la même façon dans le procédé de l'invention, l'épaisseur de zinc d'une pièce électrozinguée étant comprise entre 5 et 30 microns.

Selon un procédé préféré de l'invention la pièce en zinc préalablement mise en forme ou constituée par une tôle destinée à être mise en forme ultérieurement est soumise à l'action d'un bain constitué d'un mélange d'acides en solution dans l'eau contenant aussi des ions halogénures, en particulier des ions fluorures.

Il est alors avantageux d'utiliser des acides tels que l'acide nitrique et l'acide acétique. Une couche poreuse de couleur légèrement plus grise que la couleur initiale du zinc se forme à la surface, mettant en valeur l'aspect moiré ou dit "de fleur" que présente habituellement le zinc. Il est aussi avantageux d'utiliser au moins l'un des sels de ces acides (ex: KNO₃, KOOCCH₃, etc.).

A titre d'exemple, un traitement satisfaisant est conduit en préparant, pour la première étape du procédé, une solution aqueuse contenant 10% en volume d'acide nitrique, 5% en volume d'acide acétique et 2% en poids de fluorure de sodium.

Suivant un développement de l'invention, lorsque la pièce de zinc a été soumise au traitement acide décrit ci-dessus puis rincée à l'eau, elle est transférée, pour la deuxième étape du procédé, dans un bain aqueux de coloration ou bien elle est soumise à une pulvérisation d'une solution de coloration.

La solution aqueuse de coloration contient de préférence des colorants organiques tels que des colorants azoïques ou anthraquinoniques ou encore des colorants à base de phtalocyanine, ces colorants étant préférés du fait de leur pureté et également du fait qu'ils sont très solubles dans l'eau.

Bien que les colorants organiques soient préférés, il est possible néanmoins d'utiliser certains colorants minéraux, notamment de l'oxalate ferrique de sodium ou d'ammonium.

Après application du colorant, la pièce en zinc est soumise, pour la troisième étape du procédé, à l'action d'agents d'étanchéification adsorbés dans la couche poreuse créée et recouvrant celle-ci.

Ces agents sont de préférence constitués par des produits siccatifs ou encore par des résines de synthèse, notamment des polyuréthannes et/ou des mélamines. Il est possible également aussi bien d'utiliser des produits d'étanchéification à base de silicones en particulier lorsque la pièce doit subir ultérieurement des opérations de formage, notamment par pliage et/ou allongement.

Afin d'éviter une détérioration du ou des colorants lorsque ceux-ci sont mis en oeuvre, il est avantageux que les pièces sortant du bain acide soient rincées à l'eau déminéralisée, par exemple par pulvérisation.

On décrit maintenant différents exemples de mise en oeuvre de l'invention. On notera toutefois que l'exemple 1 n'illustre pas toutes les caractéristiques de l'invention.

### EXEMPLE 1

Dans cet exemple, on a traité une tôle de zinc pur de 6/10 de mm d'épaisseur qui fut seulement dépoussiérée sans être soumise ni à un dégraissage ni à un décapage chimique.

Elle fut immergée pendant 3 minutes dans un bain aqueux contenant:
10% en volume d'acide nitrique à 65%
5% en volume d'acide acétique à 85%
20 g/l de fluorure de sodium.

Avant l'immersion de la pièce, le bain fut agité et maintenu à une température de 20°C. Pendant la durée d'immersion, l'agitation fut interrompue. La tôle traitée fut ensuite extraite et rincée à l'eau déminéralisée projetée sous forme de brouillard.

Cette première phase de traitement mit en évidence la "fleur" ou le moirage du zinc dont l'aspect présentait un gris légèrement plus soutenu qu'avant le traitement.

Après séchage, de la mélamine en solution dans de l'éthylène glycol fut projetée au pistolet pneumatique sur la tôle et cette dernière fut finalement maintenue en étuve à 140°C pendant 25 minutes.

La couleur grise obtenue initialement ne subit aucune modification au cours d'essais de vieillissement ultérieur, notamment en atmosphère humide.

### EXEMPLE 2

Dans cet exemple, une tôle d'acier galvanisée à chaud fut utilisée, la galvanisation présentant une épaisseur de 14 microns.

La tôle simplement dépoussiérée fut plongée dans un bain contenant:
14% en poids d'acide nitrique à 65%,
5% en poids d'acide acétique à 85%,
20 g/l de fluorure de sodium.

L'immersion dura 1 minute dans le bain porté à la température de 20°C.

A la sortie du bain, la tôle fut rincée à l'eau déminéralisée puis, avant qu'elle ne sèche, fut plongée ensuite pendant 5 minutes dans un bain de coloration constitué par une solution aqueuse contenant un colorant azoïque Vert Aluminium LWN à une concentration de 4g/l. La température du bain de coloration était de 50°C.

Après traitement la tôle fut rincée à l'eau ordinaire puis séchée à l'air libre.

De la mélamine en solution dans de l'éthylène glycol fut ensuite projetée sur la tôle au moyen d'un pistolet électrostatique et celle-ci fut placée pendant 25 minutes dans une étuve portée à la température de 140°C. Le polymère ainsi appliqué sur la tôle était incolore.

La couleur verte conférée à la tôle ne subit pas de variations à l'issue de tests de vieillissement accéléré correspondant à un temps d'usage de 2 ans en atmosphère humide.

### EXEMPLE 3

Les mêmes opérations que celles décrites à l'exemple 2 furent mises en oeuvre mais le traitement d'étanchéification à la mélamine fut remplacé par l'application d'une résine polyuréthanne incolore dont la polymérisation fut amorcée par un étuvage à 80°C pendant 30 minutes.

### EXEMPLE 4

On traita une tôle d'acier doux électrozinguée, la tôle présentant une épaisseur de 8/10 de mm et l'épaisseur de zinc déposée étant de 10 microns.

Comme dans les exemples précédents la tôle fut seulement dépoussiérée puis immergée dans un bain contenant:
150 g/l de nitrate de potassium,
5% en poids d'acide acétique à 85%,
20 g/l de fluorure de sodium

L'immersion dura 3 minutes dans le bain porté à la température de 20°C. La tôle fut ensuite rincée par projection d'eau déminéralisée, ce qui mit en évidence la "fleur" du zinc apparaissant à travers une couche poreuse de couleur légèrement grise.

Après le traitement au bain acide, la tôle fut immergée dans un bain aqueux contenant un colorant anthraquinonique non métallisé fourni par la société Sandoz sous la dénomination Sanodal, la concentration du colorant dans le bain porté à la température de 45°C étant de 6 g/l.

Après séchage, la tôle colorée fut recouverte par un vernis polyuréthanne incolore.

L'invention n'est pas limitée aux exemples de réalisation décrits en détail car diverses modifications peuvent y être apportées sans sortir de son cadre. En particulier, la polymérisation des résines de synthèse constituant le produit d'étanchéification peut de façon connue être amorcée et/ou accélérée par l'action d'un rayonnement ultraviolet, infrarouge, haute fréquence ou micro-ondes.

## Revendications

1. Procédé pour la coloration de pièces en zinc, zinguées et en alliage de ce métal, dans lequel on soumet la pièce à l'action d'une solution aqueuse acide pour rendre la surface de la pièce poreuse sur une épaisseur qui est une fraction de l'épaisseur de zinc qu'elle comporte, caractérisé en ce qu'on fait adsorber un colorant d'une solution aqueuse de coloration par la couche poreuse, puis en ce qu'on fait adsorber par la pièce au moins une matière d'étanchéification.

2. Procédé suivant la revendication 1, caractérisé en ce que la solution aqueuse acide contient des ions halogènes (F⁻, Cl⁻, I⁻,...).

3. Procédé suivant l'une des revendications 1 ou 2, caractérisé en ce que la solution aqueuse acide présente une température voisine de la température ambiante et contient de l'acide nitrique et de l'acide acétique.

4. Procédé suivant l'une des revendications 1 à 3, caractérisé en ce que la solution aqueuse acide présente une température voisine de la température ambiante et contient l'ion nitrate ou un autre anion d'un oxyacide d'azote ou un peroxyde, l'ion fluorure ou un autre ion halogéné seul ou lié à l'oxygène, l'ion acétate ou un autre ion carboxylate.

5. Procédé suivant l'une des revendications 1 à 4, caractérisé en ce que la solution aqueuse de coloration contient au moins un colorant et se présente à une température comprise entre la température ambiante et 60°C.

6. Procédé suivant l'une des revendications 1 à 5, caractérisé en ce qu'après traitement au bain acide la pièce est soumise à un rinçage avant l'adsorption du colorant.

7. Procédé suivant l'une des revendications 1 à 6, caractérisé en ce que les colorants sont des colorants organiques plus particulièrement des colorants métallifères en particulier des colorants azoïques, anthraquinoniques ou à base de phtalocyanine.

8. Procédé suivant l'une des revendications 1 à 7, caractérisé en ce que les colorants sont des colorants minéraux en particulier l'oxalate ferrique de sodium ou d'ammonium.

9. Procédé suivant l'une des revendications 1 à 8, caractérisé en ce que les pièces sont soumises à l'action de la solution aqueuse acide, puis à la solution aqueuse de coloration, soit par immersion des pièces dans les solutions, soit par pulvérisation des solutions sur les pièces.

10. Procédé suivant l'une des revendications 1 à 9, caractérisé en ce que la concentration en acide de la solution aqueuse acide, ainsi que le temps de traitement,sont choisis pour créer une couche poreuse dont l'épaisseur est de l'ordre du micron.

## Patentansprüche

1. Verfahen zum Färben von Teilen aus Zink, von verzinkten Teilen und von Teilen aus Legierungen mit diesem Metall, wobei das Teil der Einwirkung einer wässrigen sauren Lösung ausgesetzt wird, um die Oberfläche des Teils auf einer Dicke porös zu machen, die einem Bruchteil der Dicke des Zinks entspricht, die das Teil enthält, dadurch gekennzeichnet, daß man einen Farbstoff einer flüssigen Farblösung durch die poröse Schicht adsorbieren läßt und daß man dann durch das Teil wenigstens ein Abdichtungsmittel adsorbieren läßt.

2. Verfahen nach Anspruch 1, dadurch gekennzeichnet, daß die wässrige saure Lösung Halogenionen (F⁻, Cl⁻, I⁻,...) enthält.

3. Verfahren nach Anspruch 1 oder Anspruch 2, dadurch gekennzeichnet, daß die wässrige saure Lösung eine in etwa der Umgebungstempetur entsprechende Temperatur aufweist und Salpetersäure und Essigsäure enthält.

4. Verfahren nach einem der Ansprüche 1 bis 3, dadurch gekennzeichnet, daß die wässrige saure Lösung eine in etwa der Umgebungstemperatur entsprechende Temperatur aufweist und das Nitrat-Ion oder ein anderes Anion einer Stickstoff-Sauerstoff-Säure oder ein Peroxid, das Fluor-Ion oder ein anderes freies oder an Sauerstoff gebundenes halogeniertes Ion, das Azetat-Ion oder ein anderes Karboxylat-Ion enthält.

5. Verfahren nach einem der Ansprüche 1 bis 4, dadurch gekennzeichnet, daß die wässrige Farblösung mindestens einen Farbstoff enthält und eine Temperatur aufweist, die zwischen der Umgebungstemperatur und 60°C liegt.

6. Verfahren nach einem der Ansprüche 1 bis 5, dadurch gekennzeichnet, daß nach der Behandlung im Säurebad das Teil vor der Adsorption des Färbemittels einer Spülung unterworfen wird.

7. Verfahren nach einem der Ansprüche 1 bis 6, dadurch gekennzeichnet, daß die Farbstoffe organische Farbstoffe, insbesondere metallhaltige Farbstoffe und insbesondere Azofarbstoffe, Antrachinonfarbstoffe oder Farbstoffe auf Phtalozyaninbasis sind.

8. Verfahren nach einem der Ansprüche 1 bis 7, dadurch gekennzeichnet, daß die Farbstoffe mineralische Farbstoffe, insbesondere das Natrium- oder Ammonium-Eisen-Oxalat sind.

9. Verfahren nach einem der Ansprüche 1 bis 8, dadurch gekennzeichnet, daß die Teile der Einwirkung einer wässrigen sauren Lösung ausgesetzt werden und dann einer wässrigen Farblösung, wobei die Teile entweder in die Lösungen eingetaucht oder die Lösungen auf den Teilen versprüht werden.

10. Verfahren nach einem der Ansprüche 1 bis 9, dadurch gekennzeichnet, daß die Säurekonzentration der wässrigen sauren Lösung sowie die Behandlungsdauer so gewählt werden, daß eine poröse Schicht entsteht, deren Dicke im Mikronbereich liegt.

## Claims

1. Method for colouration of parts made of zinc, coated with zinc and made of an alloy of this metal, in which the part is subjected to action of an acid aqueous solution for causing surface of the part to be porous over a thickness which is a fraction of thickness of the zinc that it includes, characterized in that the porous layer is caused to adsorb a colouring agent of an aqueous colouring solution, then in that the part is caused to adsorb at least one sealing arterial.

2. Method according to claim 1, characterized in that the acid aqueous solution contains halogen ions (F⁻, Cl⁻, I⁻,...)

3. Method according to one of claims 1 or 2, characterized in that the acid aqueous solution has a temperature close to room temperature and contains nitric acid and acetic acid.

4. Method according to one of claims 1 to 3, characterized in that the acid aqueous solution has a temperature close to room temperature and contains the nitrate ion or another anion of a nitrogen oxyacid or a peroxyde, the fluorine ion or another halogenated ion alone or tied to oxygen, the acetate ion or another carboxylate ion.

5. Method according to one of claims 1 to 4, characterized in that the coloring aqueous solution contains at least one coloring agent and is at a temperature comprised between room temperature and 60°C.

6. Method according to one of claims 1 to 5, characterized in that after treatment in the acid bath, the part is subjected to flushing before adsorbing to colouring agent.

7. Method according to one of claims 1 to 6, characterized in that the coloring agents are organic coloring agents, more particularly metalliferous coloring agents and in particular azo, anthraquinonic or phtalocyanine based coloring agents.

8. Method according to one of claims 1 to 7, characterized in that the coloring agents are mineral coloring agents in particular the sodium or ammonium ferric oxalate.

9. Method according to one of claims 1 to 8, characterized in that the parts are subjected to action of the acid aqueous solution, then to the coloring aqueous solution, either by dipping the parts in the solutions, or by spraying the solutions on the parts.

10. Method according to one of claims 1 to 9, characterized in that the acid concentration of the aqueous acid solution, as well as the treatment duration, are chosen so as to provide a porous layer the thickness of which is in the order of one micron.
